# DEMANDE DE BREVET EUROPEEN

(11) **EP 0 015 813 A1**
(43) Date de publication de la demande: **17.09.1980**
(21) Numéro de dépôt: 80400252.5
(22) Date de dépôt: 22.02.1980
(51) Int. Cl.: C23C 11/08, C23C 9/04

(54) **Procédé de boruration de pièces en métal ou cermet et pièces borurées en surface**

(30) Priorité: 27.02.1979 FR 7904991
(71) Demandeur: ASSOCIATION POUR LA RECHERCHE ET LE DEVELOPPEMENT DES METHODES ET PROCESSUS INDUSTRIELS (ARMINES), F-75272 Paris Cédex 06 (FR); SOCIETE NOUVELLE DES ETABLISSEMENTS PARTIOT - SOFRATER, F-92505 Rueil-Malmaison Cedex (FR)
(72) Inventeur: Thevenot, François Henri Joannes, F-42100 Saint-Etienne (Loire) (FR); Goeuriot, Patrice Marie Victor, F-42700 Firminy (FR); Driver, Julian Haworth, 42100 Saint-Etienne (FR); Lebrun, Jean-Paul Raymond, F-78380 Bougival (FR)
(74) Mandataire: Ducas, Michel Louis Marie

(57) **Abrégé**

L'invention concerne un procédé et un dispositif de boruration de pièces en métal ou cermet et des pièces borurées en surface. On dispose les pièces dans une enceinte 3 entre 850 et 1150°C et on les soumet, en présence de carbure de bore, à un courant gazeux de boroxole trifluoré (BOF)₃. Le carbure de bore est avantageusement pulvérulent et hors de contact des pièces à borurer.

## Description

L'invention a pour objet un procédé de traitement de pièces en matériau du groupe constitué par les alliages de métaux de la famille du fer (Fe, Ni, Co) et par les cermets, dans lequel on porte les pièces à une température opératoire de l'ordre de 850 à 1150°C en présence d'un agent borurant solide et on active la boruration en soumettant simultanément les pièces à l'action de contact du courant d'un agent fluoré gazeux dans des conditions opératoires de pression et de température définies. L'invention a également pour objet un dispositif pour la mise en oeuvre du procédé et des pièces borurées en surface.

On connaît par le brevet français N° 2 018 609 et son équivalent U.S. 3 673 005, un procédé du type rappelé ci-dessus pour la boruration des aciers, dans lequel l'activateur est un fluoroborate mélangé à l'agent borurant en présence de borax et éventuellement additionné d'un agent diluant constitué par de l'alumine. Toute la réaction se passe en phase solide et permet d'obtenir un revêtement dans lequel on observe deux phases, l'une de FeB, l'autre de Fe₂B. Mais les structures cristallines différentes de ces deux phases créent'des tensions nuisibles à la bonne tenue au refroidissement, d'autant plus que la phase FeB est plus fragile, d'où risques d'écaillage du revêtement. On observe, d'autre part, que les pièces borurées par ce procédé connu gardent des traces de poudre collée du fait de l'apparition d'une phase fondue, si bien qu'il faut leur faire subir un traitement supplémentaire pour éliminer la poudre plus ou moins frittée, plus ou moins adhérente sur leur surface. En outre l'agent activateur, qui est consommé, se trouvant dans le lit de traitement, il faut régénérer celui-ci, par exemple par quarts, avec une poudre neuve après chaque opération de traitement.

On sait, par ailleurs, que le même procédé est applicable avec les mêmes avantages et inconvénients aux cermets, notamment au carbure de tungstène ou de titane pris dans une matrice de cobalt. On se reportera, par exemple à l'article G.L. ZHUNKOVSKII et al. Boronizing of cobalt and some cobalt base alloys. Soviet powder metal- lurgy - 11, (1972) p. 888-90, et à l'article O. KNOTEK et al. Surface layers on cobalt base alloys by boron diffusion. Thin solid films, 45 (1977) p. 331-9.

Le but de l'invention est de proposer un nouveau procédé très économique et un nouveau dispositif permettant d'éviter les inconvénients précités, notamment par obtention d'une couche monophasée en ce qui concerne les aciers au carbone, et par obtention de pièces propres sans adhésion de poudre dans tous les cas.

Ces buts sont atteints, selon l'invention, par un procédé du type décrit au début, grâce au fait que l'agent fluoré gazeux contient du boroxole trifluoré (BOF)₃. Cet agent d'activation présente de nombreux avantages qui apparaîtront plus loin.

Selon l'invention, il est avantageux d'utiliser comme gaz de départ le trifluorure de bore BF₃ ou un mélange gazeux contenant BF₃ et, selon un mode de réalisation préféré, on produit l'agent fluoré gazeux contenant du boroxole trifluoré en faisant passer le gaz de départ à travers une masse pulvérulente d'oxydes minéraux exempts d'impuretés cationiques, tels qu'oxydes simples ou complexes de silicium, d'aluminium et de magnésium, par exemple un sable de silice, portée à une température au moins égale à 450°C.

De cette façon, il n'y a plus d'inconvénients dus à la consommation interne de l'agent d'activation, puisque celui-ci est amené de l'extérieur. De cette façon, également, et selon la vitesse de passage de l'agent fluoré d'activation à travers la masse pulvérulente d'oxydes, on observe une modération de l'action de l'agent gazeux effluent de ladite masse. Si, comme ce sera le plus économique selon l'invention, l'agent introduit dans la masse portée à au moins 450°C est le trifluorure de bore, l'effluent contiendra du boroxole trifluoré selon la réaction, dans laquelle MO est l'oxyde simple ou complexe.

Dans tous les cas, c'est une grande simplification selon l'invention de séparer l'agent borurant fort peu consommé, un agent modérateur également fort peu consommé et l'agent activateur.

Il est avantageux d'amener à débit réglable, et de préférence à une pression voisine de la pression atmosphérique, l'agent fluoré d'activation au contact des pièces à borurer.

Selon un mode de réalisation, l'agent fluoré est dilué dans un gaz vecteur neutre.

Selon un mode de réalisation, l'agent borurant peut être, non seulement B₄Cₗ mais tout carbure de bore BₙC, dans lequel n est compris entre 4 et 10. C'est également selon une caractéristique avantageuse de l'invention qu'on pourra choisir d'enrichir ou appauvrir en B¹⁰ le bore de l'agent borurant solide et/ou de l'agent fluoré gazeux d'activation ou gaz de départ. De cette façon on pourra obtenir des pièces à plus ou moins forte section efficace réglée d'arrêt des neutrons en enrichissant en B¹⁰ à forte section efficace ou en B¹¹ très transparent aux neutrons.

Selon un mode de réalisation préféré de l'invention, l'agent borurant solide et les pièces à borurer sont soumis à l'action de contact du courant d'agent fluoré gazeux hors de contact mutuel. Ce mode de réalisation est déterminant pour permettre l'obtention de pièces propres exemptes de poudre plus ou moins frittée. Ce mode de réalisation opère donc en phase gazeuse, comme il sera exposé plus loin, d'où économie et facilité de mise en oeuvre.

A cet effet, il est avantageux que l'agent borurant solide présent avec les pièces à borurer soit interposé dans le courant de l'agent fluoré gazeux en amont des pièces à borurer. Ce mode de réalisation permettra de disposer directement dans une enceinte de traitement les pièces à borurer pour les y exposer à la seule phase gazeuse de traitement. Mais, pour les très petites pièces, on pourra les disposer cependant dans un lit constitué par une masse inerte granuleuse ou pulvérulente, telle que le carbure de silicium.

Bien que, selon le mode de réalisation préféré, l'agent borurant solide et les pièces à borurer soient hors de contact mutuel, il est cependant possible que l'agent borurant solide soit disposé sous forme de matière solide pulvérulente constituant lit de traitement pour les pièces à borurer, comme il est connu en soi.

Il est avantageux de recycler, au moins partiellement, l'agent fluoré gazeux d'activation.

Un dispositif particulièrement approprié pour la mise en oeuvre de l'invention comporte :
- une première enceinte de traitement de boruration,
- des moyens de chauffage de ladite première enceinte à une température de l'ordre de 850 à 1150°C,
- une seconde enceinte pour une masse pulvérulente ou granuleuse d'oxydes minéraux,
- des moyens de chauffage de ladite seconde enceinte à au moins 450°C environ,
- des moyens d'amenée d'un gaz fluoré dans ladite seconde enceinte,
- un passage de transfert de l'effluent gazeux fluoré de la seconde enceinte à la première enceinte,
- des moyens d'évacuation de l'effluent gazeux fluoré de ladite première enceinte.

L'invention concerne également les pièces d'aciers au carbone ayant subi en surface un traitement de boruration sur une épaisseur d'environ 20 à 200 pm recouvertes d'une couche monophasée de cristaux de Fe₂B de formation aciculaire.

D'autres caractéristiques et avantages ressortiront de la description, qui sera donnée ci-après, uniquement à titre d'exemples, de modes de réalisation de l'invention. On se reportera à cet effet aux dessins et micrographies annexés, dans lesquels :
- La figure 1 est un schéma d'ensemble d'une installation selon l'invention pour la mise en oeuvre du procédé selon l'invention,
- les figures 2, 3 et 4 sont des coupes partielles à plus grande échelle, de la partie du réacteur de la figure 1 contenant les deux enceintes décrites plus loin,
- les figures 5 à 11 sont des coupes micrographiques d'aciers borurés par le procédé de l'invention,
- la figure 12 est une vue en coupe, à plus grande échelle, d'une variante pour le réacteur compris dans le schéma de la figure 1.

Une installation selon l'invention comprend un réacteur 1 en acier réfractaire. Dans ce réacteur sont disposés, du haut vers le bas, deux enceintes 2 et 3 simplement séparées par une grille de retenue 4 disposée au fond de l'enceinte 2. L'enceinte inférieure 3 est destinée à contenir les pièces à borurer 6. L'enceinte supérieure 2 est destinée à contenir une masse pulvérulente d'oxydes minéraux 7. Le réacteur 1 est dans un four 8 dont la température est régulée, de façon connue en soi, grâce à un thermocouple 9.

Une canalisation 10, commandée par une vanne 11 est piquée dans la paroi supérieure du réacteur 1, de façon à déboucher dans l'enceinte 2. L'enceinte 3 et le réacteur 1 sont fermés, en bas, par des parcis poreuses, respectivement 12 et 13, la paroi poreuse 13 étant fermée, sur son autre face, par une canalisation 14 d'évacuation des effluents gazeux.

La vanne 11 est raccordée, pour l'alimentation en gaz, à deux sources gazeuses, respectivement une source 15 de trifluorure de bore comprimé et une source 16 de gaz inerte diluant, tel qu'argon ou azote. Ces deux sources 15 et 16 sont raccordées à la vanne 11 à travers deux débimètres 17 et 18 débitant sur une canalisation commune 19.

De son côté la canalisation 14 arrive sur une vanne 20 raccordée à un manomètre 21 et à un ensemble laveur 22 par une canalisation 23. A la sortie de la canalisation 24, il est possible d'ajouter une vanne de répartition 25 entre une canalisation d'évacuation 26 et une canalisation de recyclage 27, qui ramène une partie de l'effluent gaz à la vanne 11, qui est alors une vanne mélangeuse.

Dans le mode de réalisation de la figure 1, on a prévu que l'enceinte inférieure 3 devrait contenir l'agent borurant 5 sous forme de lit enrobant les pièces, comme il est connu en soi. Mais selon le mode de réalisation de la figure 2, l'enceinte inférieure 3 ne contient aucun lit pulvérulent ou granuleux. Dans ce cas les pièces 6 et l'agent borurant solide sont séparés l'un de l'autre, l'agent est disposé sous forme d'éléments frittés 30 suspendus dans l'enceinte inférieure 3.

Mais, selon l'invention, le mode de réalisation préféré est celui des figures 3 et 4 qui diffère de la précédente, par la présence d'une grille de retenue 31 disposée dans la partie supérieure de l'enceinte inférieure 3 pour un lit interposé d'agent borurant solide 33 pulvérulent à la granulométrie de 1 à 2 µm sur le trajet de l'agent gazeux d'activation amené à travers la masse pulvérulente d'oxydes minéraux 7. Le mode de réalisation de la figure 3 convient pour les petites pièces qu'on peut enrober de carbure de silicium pulvérulent 34, comme agent inerte. A la figure 4, on a tout simplement omis de placer le lit de carbure de silicium pour déposer la ou les pièces 6 directement dans l'enceinte 3.

Dans l'installation de la figure 1 on a disposé, dans l'enceinte 3, un agent borurant de type connu consistant en une poudre de B₄C à une granulométrie de 1 à 100 µm mélangée avec une poudre de carbure de silicium de 100 µm en proportion massique de 2/98 à 100/0. Dans l'enceinte 2 on a mis un sable de silice pure lavé aux acides dont 90% passent au tamis de 2 mm. Après avoir mis des pièces à traiter dans le lit de l'enceinte 3, on balaye l'enceinte avec un gaz neutre, azote ou argon, en même temps qu'on élève la température. Puis on envoie le gaz BF₃, éventuellement dilué, lorsque la température atteint 500 à 950°C environ. Cette dernière est choisie comme température de boruration. La durée du passage du gaz activateur varie de la moitié à la totalité du temps ce séjour des pièces à 950°C, ledit temps de séjour ayant été d'environ 5 heures. Simultanément, la température du lit 7 de silice était portée à environ 850°C.

Exemples 1 et 2 Il a été essayé avec une proportion massique B₄C/SiC de 20/80 deux aciers au carbone à 0,1% et 0,35% respectivement désignés, XC 10 et XC 35, selon désignation AFNOR. Après refroidissement, les pièces ont été examinées en laboratoire.

On a pu constater (voir les coupes micrographiques aux figures 5 et 6) que, dans les deux cas, les pièces étaient recouvertes d'une couche A monophasée de 170 µm de cristaux de Fe₂B orientés avec formation de dents pénétrant bien dans le métal C en y constituant une formation aciculaire. Une couche B de 10 µm seulement de cristaux de FeB/Fe₂B non orientés recouvrait la couche de Fe₂B et n'était donc pas de nature à y provoquer des tensions nuisibles, puisque, comme dans les procédés connus, cette couche peut être éliminée par simple sablage au jet, ou même conservée telle quelle comme s'éliminant à l'usage si on peut accepter des pièces à aspect mat.

On a obtenu ainsi des couches utiles de 170 µm, pratiquement monophasées, alors qu'avec le procédé connu, toutes choses égales par ailleurs, on a obtenu des couches de 200 µm mais biphasées avec deux couches de phases différentes fortement orientées de FeB et Fe₂B dans une proportion 1/2 à 1/3.

On a ensuite procédé, selon le mode de réalisation préféré de l'invention en modifiant l'installation de la figure 1 comme représenté aux figures 2, 3 et 4.

Exemple 3 Dans le mode de réalisation de la figure 2, on a disposé une pièce en acier au carbone 6 en présence, mais hors contact, de pièces frittées à chaud 30 en bore β, B₄C et B₁₀C. On a envoyé BF₃ à travers le lit de sable 7 de l'enceinte 2 pendant 18 h en maintenant la température de l'enceinte 3 à 1000°C. On a représenté à la figure 7 une coupe micrographique de l'acier ainsi boruré.

Exemple 4 Dans le mode de réalisation de la figure 3, on a disposé dans le lit 34 de SiC de l'enceinte 3 deux pièces, l'une en acier au carbone, l'autre au chrome-nickel 18/10. On a envcyé BF₃ à travers le lit de sable 7 de l'enceinte 2 pendant 2,5h en maintenant la température de l'enceinte 3 à 1020°C. On a représenté à la figure 8 une coupe micrographique de l'acier au carbone ainsi boruré et à la figure 9 une coupe de l'acier au chrome-nickel ainsi boruré.

Exemples 5 et 6 Dans le mode de réalisation de la figure 4, or a traité une pièce 6 en acier au carbone ayant reçu deux traits de scie de 0,5 mm sur sa tranche. On a envoyé BF₃ à travers le lit de sable 7 de l'enceinte 2 pendant 2 h à 1000°C. On a représenté à la figure 10 une coupe micrographique de la surface extérieure de la pièce et à la figure 11 une coupe micrographique de la surface de l'entaille à la scie.

Chacune de ces opérations a conduit à la boruration des pièces en aciers présentes dans le réac- teur. L'épaisseur de la couche compacte (Fe₂B seul) est assez faible dans le cas du procédé de l'exemple 3, 1₅ à 20 µm environ. L'étude métallographique des pièces ainsi traitées renseigne sur la morphologie de ces couches. Pour le cas du procédé de l'exemple 4 elles sont identiques à celles déjà observées aux exemples 1 et 2. La couche n'est pas plate à proprement dire (figure 9), on note l'arrêt de la boruration à certains joints de grains lorsque ceux-ci sont parallèles à la surface ou offrent un angle allant jusqu'à 120° environ avec celle-ci. La figure 7 montre l'aspect de la couche borurée obtenue dans le cas du réacteur de l'exemple 3. La progression des dendrites ne se fait pas perpendiculairement à la surface mais a été perturbée par la présence d'une phase qui apparaît comme de la perlite après refroidissement. La vitesse de boruration a donc une influence importante sur la progression de la couche borurée dans la matrice et la direction de croissance [001] n'est pas absolue.

En ce qui concerne la pièce ayant reçu des traits de scie, on constate que cette pièce est borurée (figures 10 et 11), non seulement sur les deux faces externes (90 à 120 µm), mais aussi sur les faces internes définies par les traits de scie. Une micrographie de ces faces internes montre une couche borurée d'épaisseur variable et de caractère aciculaire discontinu qui s'explique par la seule intervention d'une phase gazeuse.

On tire de ces essais, la conclusion que la boruration en phase gazeuse étant parfaitement satisfaisante, il devient possible industriellement dans le r6acteur de séparer l'enceinte du générateur des agents gazeux borés (BF₃ + Si0₂, B₄C), des pièces métalliques à borurer qui peuvent être commodément disposées dans un lit de SiC ou bien le cas échéant, laissées nues.

On voit que l'invention a permis de mettre au point un procédé original permettant de borurer tous les aciers jusqu'aux aciers à outil avec une fiabilité totale. Les procédés antérieurs conduisaient à des pièces de qualité médiocre sur les aciers doux (formation de deux couches FeB + Fe₂B), la souplesse du procédé de l'invention alliée à l'utilisation d'un modérateur d'activation (Si0₂) permet, y compris dans les conditions industrielles, de réaliser des pièces de qualité suivie et satisfaisante. Des essais mécaniques ont montré que la tenue des couches obtenues sur acier d'outillage était de très benne facture. Comme avec les procédés connus, la boruration de l'acier inoxydable au chrome-nickel 18.10 reste de faible effet.

En outre, d'un point de vue purement industriel, les avantages du procédé sont considérables : simplicité, souplesse, économie de main-d'oeuvre (non collage de la poudre aux pièces) et fiabilité totale d'après de nombreux essais effectués en vraie grandeur. Le prix de revient de l'opération est divisé par trois environ quant aux matières consommables et les manipulations sont réduites au minimum.

Les conditions opératoires précédentes sont les conditions préférées, mais il a été possible d'obtenir des résultats valables avec Al₂O₃ et MgO, étant noté toutefois que ces deux oxydes conduisent à une assez forte activité de l'effluent utilisé comme agent gazeux activateur, qui contient alors de l'anhydride borique B₂0₃. Le rôle modérateur de Si0₂ est finalement le plus favorable, ce qui le fait préférer.

Les durées, pourcentages et granulométries donnés dans la précédente description ne sont pas limitatifs. On pourra les faire varier en fonction de la vitesse désirée plus ou moins grande de formation et d'épaisseur de la couche. Certains de ces facteurs n'ont qu'une faible influence, comme, par exemple, la granulométrie de B₄C et de SiC.

Le demandeur a pu constater également de bons résultats avec d'autres carbures de bore que B₄C, tels que les borures BₙC, dans lesquels n est compris entre 4 et 10.

On ne sortira pas du cadre de l'invention en alimentant en gaz activateur plusieurs enceintes de boruration 3 à partir d'une seule enceinte 2.

En ce qui concerne l'application de l'invention aux cermets, des essais ont été faits sur des outils au carbure de tungstène contenant des proportions variables de cobalt (ou nickel, ou fer) avec l'installation de la fig. 1. Avec un débit de BF₃ de 1 à 5 1/h et en réglant la température de traitement entre 800 et 1100°C on obtient des pièces borurées.

A 950°C la phase principale détectée par diffraction des rayons X est CoB; le borure mixte W₂CoB₂ semble également présent, par contre W₂B₅ est absent. Selon la température, divers borures mixtes (W-Co) peuvent se former.

Des essais d'usinage par chariotage de différents matériaux (carbone non graphité, inox Nickel --chrome 18-10, acier rapide, céramiques, ...) ont été effectués. On a observé que l'outil boruré montre une résistance à l'usure très supérieure à celle de l'outil non traité et que l'essai sur l'acier rapide montre que les outils borurés ou non se détériorent assez rapidement; toutefois, la coupe obtenue avec l'outil boruré est franche (les plaquettes non borurées ne permettent pas la coupe).

A la figure 12, on a représenté un mode de réalisation particulièrement simple d'un réacteur pour la mise en oeuvre du procédé de l'invention. La partie inférieure du réacteur constitue l'enceinte 3 fermée par un couvercle 40 étanche à joint 41 refroidi à l'eau. L'enceinte 2 est réalisée sous forme d'un récipient emboîtable dans le réacteur avant pose du couvercle 40. Le fond de l'enceinte 2 comprend la grille 4 pour retenir le sable et laisser passer le gaz d'activation et une grille 31 pour retenir le carbure de bore, de préférence pulvérulent. Une conduite 10 fixée à l'enceinte 2 traverse le couvercle pour amener BF₃ à travers le sable de l'enceinte2.Le couvercle est traversé par une cheminée centrale 14 qui traverse également, de façon étanche, l'enceinte 2 pour aboutir près du fond du réacteur sous une grille 12 de retenue des pièces à borurer. La sonde thermométrique 9 peut être disposée dans la cheminée 14.

## Revendications

1) Procédé de traitement par boruration de pièces en matériau du groupe constitué par les alliages de métaux de la famille du fer (Fe, Ni, Co) et par les cermets, dans lequel on porte les pièces à une température opératoire de l'ordre de 850 à 1150°C en présence d'un agent borurant solide et on active la boruration en soumettant simultanément les pièces à l'action de contact du courant d'un agent fluoré gazeux dans des conditions opératoires de pression et de température définies, caractérisé en ce que l'agent fluoré gazeux contient du boroxole rifluoré (^{BOF})₃.

2) Procédé selon la revendication 1, dans lequel on utilise comme gaz de départ BF₃ ou un mélange gazeux contenant BF₃, caractérisé en ce qu'on produit l'agent fluoré gazeux contenant du boroxole trifluoré en faisant passer le gaz dé départ à travers une masse pulvérulente d'oxydes minéraux exempts d'impuretés cationiques, tels qu'oxyde simples ou complexes de silicium, d'aluminium et de magnésium, portée à une température au moins égale à ⁴50°C.

3) Procédé selon la revendication 2, caractérisé en ce que la masse pulvérulente d'oxydes minéraux est constituée par un sable de silice.

4) Procédé selon l'une quelconque des revendications 1 à 3, caractérisé en ce que l'agent fluoré gazeux d'activation est amené au contact des pièces à débit réglable.

5) Procédé selon l'une quelconque des revendications 1 à 4, caractérisé en ce que l'agent fluoré gazeux d'activation est amené au contact des pièces à une pression voisine de la pression atmosphérique.

6) Procédé selon l'une quelconque des revendications 1 à 5, caractérisé en ce que l'agent fluoré gazeux d'activation et/ou le gaz de départ sont dilués dans un gaz vecteur neutre.

7) Procédé selon la revendication ₂, caractérisé en ce que la masse pulvérulente d'oxydes minéraux est à une granulométrie sensiblement homogène comprise entre 0,1 et 2 mm environ.

8) Procédé selon la revendication 1, caractérisé en ce que l'agent borurant solide est un carbure de bore BₙC, dans lequel n est compris entre 4 et 10.

9) Procédé selon la revendication 1, caractérisé en ce que le bore de l'agent borurant solide et/ou de l'agent fluoré gazeux d'activation ou gaz de départ est enrichi ou appauvri en B¹⁰.

10) Procédé selon la revendication 1, caractérisé en ce que l'agent borurant solide et les pièces à borurer sont soumis à l'action de contact du courant d'agent fluoré gazeux hors de contact mutuel.

11) Procédé selon la revendication 1, caractérisé en ce que l'agent borurant solide présent avec les pièces à borurer est interposé dans le courant de l'agent fluoré gazeux en amont des pièces à borurer.

12) Procédé selon la revendication 1, caractérisé en ce que les pièces à borurer sont disposées dans un lit constitué par une masse inerte granuleuse ou pulvérulente, telle que le carbure de silicium, pour y maintenir les pièces à borurer, comme il est connu en soi.

13) Procédé selon la revendication 1, caractérisé en ce que l'agent borurant solide est disposé sous forme de matière solide pulvérulente constituant lit de traitement pour les pièces à borurer, comme il est connu en soi.

14) Procédé selon l'une quelconque des revendications 1 à 13, caractérisé en ce qu'on recycle, au moins partiellement, l'agent fluoré gazeux d'activation.

15) Dispositif pour la mise en oeuvre du procédé selon l'une quelconque des revendications 2 à 14 comportant une première enceinte de traitement de boruration et des moyens de chauffage de cette enceinte à une température de l'ordre de 850 à 1150°C, caractérisé en ce qu'il comporte :
- une seconde enceinte pour une masse pulvérulente ou granuleuse d'oxydes minéraux,
- des moyens de chauffage de ladite seconde enceinte à au moins 450°C environ,
- des moyens d'amenée d'un gaz fluoré dans ladite seconde enceinte,
- un passage de transfert de l'effluent gazeux fluoré de la seconde enceinte à la première enceinte,
- des moyens d'évacuation de l'effluent gazeux fluoré de ladite première enceinte.

16) Dispositif selon la revendication 15, caractérisé en ce qu'il comporte, dans la zone limitrophe aux deux dites enceintes, un moyen de retenue, perméable aux gaz, pour un lit interposé d'agent borurant solide fritté ou pulvérulent.

17) Dispositif selon l'une quelconque des revendications 15 et 16, caractérisé en ce que le moyen d'évacuation de l'effluent gazeux de ladite première enceinte est une cheminée traversant les deux dites enceintes superposées.

18) Pièces d'aciers au carbone ayant subi en surface un traitement de boruration sur une épaisseur d'environ 20 à 200 µm caractérisées en ce qu'elles sont recouvertes d'une couche monophasée de cristaux de Fe₂B de formation aciculaire.
